# EUROPÄISCHE PATENTSCHRIFT

(11) **EP 2 609 232 B1**
(45) Veröffentlichungstag und Bekanntmachung des Hinweises auf die Patenterteilung: **04.12.2013**
(21) Anmeldenummer: 11754998.0
(22) Anmeldetag: 24.08.2011
(51) Int. Cl.: C25D 3/56

(54) **ELEKTROLYTISCHES BAD FÜR DIE GALVANISCHE ABSCHEIDUNG UND VERFAHREN ZU DESSEN HERSTELLUNG**
ELECTROLYTIC BATH FOR ELECTROPLATING AND PROCESS THEREOF
BAIN ÉLECTROLYTIQUE POUR PLACAGE ET PROCÉDÉ DUDIT PLACAGE

(30) Priorität: 27.08.2010 DE 102010035661
(43) Veröffentlichungstag der Anmeldung: 03.07.2013
(73) Patentinhaber: IPT - International Plating Technologies GmbH, 70567 Stuttgart (DE)
(72) Erfinder: KURRLE, Matthias, 70599 Stuttgart (DE)
(74) Vertreter: Raible, Tobias
(86) Internationale Anmeldenummer: PCT/EP2011/004244
(87) Internationale Veröffentlichungsnummer: WO 2012/025226

(56) Entgegenhaltungen:
- WO-A1-99/02765
- WO-A1-02/063070
- US-A- 4 767 509

## Beschreibung

Die Erfindung betrifft ein elektrolytisches Bad für die galvanische Abscheidung und ein Verfahren zu dessen Herstellung, insbesondere für eine galvanische Abscheidung einer Nickel-Phosphor-Schicht.

Die galvanische Abscheidung einer Nickel-Phosphor-Schicht (NiP-Schicht) auf Substraten ist für viele Anwendungsfälle interessant, da eine NiP-Schicht eine hohe Härte und gute Verschleißschutzeigenschaften hat. Neben der galvanischen Vernickelung ist auch die chemische Vernickelung bekannt.

Ein elektrolytisches Bad ermöglicht bevorzugt eine hochqualitative Beschichtung bei einer hohe Stromdichte und Abscheiderate, und sie ist dabei möglichst kostengünstig.

*Die* WO 99/02765 A1 *zeigt ein elektrolytisches Bad zur NiP-Beschichtung. Das Bad enthält Nickelcarbonat, Phosphorsäure, Hypophosphorsäure (H₃PO₂) oder phosphorige Säure (H₃PO₃), und Methansulfonsäure.*

Es ist eine Aufgabe der Erfindung, ein neues elektrolytisches Bad für die galvanische Abscheidung und ein Verfahren zu dessen Herstellung bereit zu stellen.

Nach der Erfindung wird die Aufgabe gelöst durch ein elektrolytisches Bad gemäß Anspruch 1, ein Verfahren gemäß Anspruch 10 und eine Verwendung gemäß Anspruch 12. Ein solches elektrolytisches Bad ist stabil, ermöglicht eine hohe Stromdichte, eine hohe Abscheiderate, die Erzeugung einer guten Nickel-Phosphor-Schicht, und sie ist kostengünstig. Bevorzugt wird bei dem Verfahren Saccharin zugesetzt.

Weitere Einzelheiten und vorteilhafte Weiterbildungen der Erfindung ergeben sich aus den im Folgenden beschriebenen, in keiner Weise als Einschränkung der Erfindung zu verstehenden Ausführungsbeispielen, sowie aus den Unteransprüchen. Eine typische Galvanisieranlage hat eine Wanne, in der sich ein Bad (Elektrolyt, galvanisches Bad) befindet. Das zu beschichtende Substrat (z.B. Zylinderliner eines Motorblocks) ist in dem Elektrolyten und von einer formstabilen, unlöslichen Anode oder einer löslichen Anode umgeben. Eine Gleichstromquelle wird mit dem Plus-Anschluss an die Anode und mit dem Minus-Anschluss an das Substrat (Kathode) angeschlossen, und durch den Strom erfolgt die galvanische Abscheidung der Schicht auf dem Substrat. Eine Umwälzpumpe sorgt für eine gleichmäßige Verteilung des Bads, und es kann eine Drehung des Substrats im Elektrolyten erfolgen. Dies ist nur ein erläuterndes Beispiel, und es können auch andere Galvanisieranlagen verwendet werden.

Die Zusammensetzung des Bads bestimmt u.a., welche Stromdichten und damit Abscheideraten bei der Beschichtung möglich sind, und Bäder sind für viele Einsatzzwecke am Markt erhältlich.

### Zusammensetzung des NiP-Bads

Es wird ein Bad vorgeschlagen, das gut für die galvanische Beschichtung mit einer Schicht aus Nickel und Phosphor und ggf. weiteren Bestandteilen geeignet ist, weshalb das Bad im Folgenden NiP-Bad genannt wird. Eine Nickel-Phosphor-Beschichtung hat gegenüber einer reinen Nickel-Beschichtung eine höhere Härte und eröffnet somit zusätzliche Anwendungsbereiche. Der Nickel-Anteil in der Nickel-Phosphor-Schicht hat auch Einfluss auf die Verschleißschutzeigenschaften und die Korrosionseigenschaften der Legierung. Der Phosphor-Gehalt in der Schicht bestimmt die Härte, und ein üblicher Massenanteil ist z.B. 6 - 8 Gew.-% Phosphor, es können jedoch in Abhängigkeit von den Anforderungen auch höhere Massenanteile von z.B. 12 Gew.-% erforderlich sein.

Bevorzugt wird ein NiP-Bad mit einer Zusammensetzung verwendet, welche in Lösung enthält:
- Nickelsalz
- Phosphorsäure (H₃PO₄)
- Phosphonsäure (H₃PO₃)
- Borsäure (H₃BO₃)

Das Nickel bzw. genauer die Nickelionen liegen in der Lösung überwiegend als Nickel(II) bzw. Ni²⁺ vor, es können jedoch auch andere Oxidationszustände vorkommen.

Zusätzlich kann das NiP-Bad auch Saccharin und/oder weitere Additive enthalten. Ein Zusatz von H₃PO₂ (Phosphinsäure) ist ebenfalls möglich, hat jedoch in den Versuchen nicht zu einem besseren Ergebnis geführt.

Die Kombination der Bestandteile Phosphorsäure, Phosphonsäure und Borsäure hat sich als vorteilhaft erwiesen, da sich das fertige Bad mit dieser Kombination als relativ stabil erwiesen hat, insbesondere im Hinblick auf den pH-Wert. Die Kombination ermöglicht auch eine hohe Stromdichte und damit eine hohe Abscheiderate. Außerdem sind die Bestandteile relativ günstig.

Der pH-Wert der fertigen Bad-Zubereitung liegt bevorzugt im Bereich von 1,6 bis 2,3, weiter bevorzugt im Bereich von 1,8 bis 2,2.

Im Folgenden werden bevorzugte Bereichsangaben für die einzelnen Bestandteile der Zusammensetzung angegeben, mit denen die elektrolytische Abscheidung gut (hohe Abscheiderate und qualitativ gute Nickel-Phosphor-Schicht) funktioniert, und bei denen der Phosphorgehalt in der abgeschiedenen Schicht den Anforderungen entspricht:
- Nickel(II): 90 - 130 g/l
- Phosphorsäure: 60 - 90 g/l
- Phosphonsäure: 20 - 40 g/l
- Borsäure: 30 - 40 g/l
- Saccharin: 0 - 4 g/l

Da die Bestandteile in der (wässrigen) Lösung zum Teil dissoziiert sind, sind für die Messung der Konzentration der Bestandteile andere Bereichsangaben besser nachzuprüfen.

Das Nickelsalz wird bevorzugt in Form von Nickelsulfat in wässriger Lösung (NiSO₄ · 6 H₂O bzw. Nickel(II)-sulfat-Hexahydrat) zugefügt. Die Konzentration des Sulfats (SO₄²⁻) beträgt in diesem Fall für die obere Bereichsangabe des Nickel(II):
- Sulfat: 147 - 213 g/l
Dieser Bereich der Konzentration des Sulfats kann z.B. auch durch Zugabe von Schwefelsäure erreicht bzw. beeinflusst werden.

Die Phosphorsäure und Phosphonsäure sind in der Lösung im Wesentlichen vollständig dissoziiert, so dass die Konzentration der Phosphorsäure bzw. Phosphonsäure gemäß den obigen Bereichsangaben auch über die Konzentration des Phosphats (PO₄³⁻) bzw. Phosphits (PO₃³⁻) angegeben werden kann:
- Phosphat: 58 - 88 g/l
- Phosphit: 19 - 39 g/l

Die Borsäure ist in der Lösung unvollständig dissoziiert. Gelöste Moleküle (H₃BO₃) stehen somit in einem Gleichgewicht mit Ionen (3 H⁺ + BO₃³⁻). Ein Bad gemäß den obigen Bereichsangaben für die Konzentration der Borsäure enthält Bor (teilweise als Bestandteil des Borats und teilweise als Bestandteil der Borsäure) mit einer Konzentration im Bereich von 5,2 bis 7,0 g/l.

Mit dem NiP-Bad ist die Beschichtung verschiedener Substrate möglich. So kann z.B. Kupfer, Stahl oder Edelstahl beschichtet werden. Vor der Beschichtung erfolgt bevorzugt eine Entfettung, Aktivierung und Dekapierung des Substrats, wie dies dem Fachmann bekannt ist.

### Durchgeführte Versuche

Es wurde eine Vielzahl von Versuchen mit unterschiedlichen Bad-Zusammensetzungen zur Abscheidung von NiP durchgeführt. Bei den im Folgenden beispielhaft aufgeführten Versuchen konnte durch galvanische Abscheidung eine NiP-Schicht erzeugt werden. Die abgeschiedene NiP-Schicht war porenfrei, homogen, anthrazitgrau glänzend und amorph, wobei eine Rekristallisierung durch Tempern möglich ist. Als Substrat wurde ein Kupferbolzen verwendet, der vorbehandelt wurde (Entfettung, Aktivierung und Dekapierung). Die Temperatur betrug ca. 65 °C, und die Stromdichte betrug bis zu 30 A/dm². Die Abscheiderate ist abhängig von der Stromdichte, und es wurden typische Abscheideraten von 0,5 µm/min bis über 2 µm/min erzielt, wobei diese Werte keine technischen Grenzen darstellen. Es wurden erfolgreiche Versuche mit Schichtdicken von bis zu 100 µm durchgeführt.

### Beispiele I bis V

Das NiP-Bad war wie folgt zusammengesetzt:

| Versuch | Nickel(II) | Phosphorsäure | Phosphonsäure | Borsäure | Saccharin |
|---|---|---|---|---|---|
| I | 100 g/l | 75 g/l | 30 g/l | 35 g/l | 2,6 g/l |
| II | 100 g/l | 75 g/l | 30 g/l | 35 g/l | 0 g/l |
| III | 100 g/l | 75 g/l | 40 g/l | 30 g/l | 2,6 g/l |
| IV | 100 g/l | 60 g/l | 30 g/l | 30 g/l | 2,6 g/l |
| V | 100 g/l | 45 g/l | 10 g/l | 30 g/l | 2,6 g/l |

Die Konzentration der Phosphorsäure bzw. Phosphonsäure kann auch über die Konzentration des Phosphats (PO₄³⁻) bzw. Phosphits (PO₃³⁻) angegeben werden. So entspricht z.B. 75 g/l Phosphorsäure dem Wert 73 g/l Phosphat, und 30 g/l Phosphonsäure entspricht dem Wert 29 g/l Phosphit.

Die Verwendung von Saccharin ist bei NiP-Schichtstärken von z.B. 5 - 10 µm nicht erforderlich, hat sich jedoch insbesondere bei Schichtstärken von mehr als 40 µm als vorteilhaft erwiesen.

Die galvanische Abscheidung funktioniert z.B. gut bei einer Temperatur von ca. 65 °C. Es sind auch höhere Temperaturen von z.B. 80 - 90 °C möglich, wobei bei der Verwendung von organischen Zusätzen wie z.B. Saccharin deren Temperaturempfindlichkeit zu berücksichtigen ist.

Es wurde reproduzierbar bei Stromdichten bis 30 A/dm² beschichtet. Die gemessene Stromausbeute betrug ca. 50 - 55 %. Bei einer Stromdichte von 10 A/dm² wurde eine Abscheiderate von ca. 1 µm/min erzielt.

Bei den durchgeführten Versuchen wurde als Massenanteil des Phosphors in der Nickel-Phosphor-Schicht bis zu 12 Gew.-% gemessen.

Die Versuche haben ergeben, dass eine höherer Nickel(II)-Konzentration im Bad eine höhere Stromdichte ermöglicht, wobei die Konzentration durch die Sättigungsgrenze begrenzt ist.

Bei einer Schicht aus NiP handelt es sich um eine binäre Legierung mit den Bestandteilen Ni und P. Dem NiP-Bad können jedoch auch weitere abzuscheidende Bestandteile zugesetzt werden. So kann z.B. auch eine ternäre (Ni-X-P, z.B. Ni-Co-P) oder quaternäre Legierung abgeschieden werden, oder es ist auch die Abscheidung einer Dispersionsschicht möglich, bei der zusätzliche Partikel in die NiP-Schicht eingebettet sind, z.B. Siliciumcarbid (SiC), Bornitrid (BN), Borcarbid (B₄C), Titannitrid (TiN), Siliciumnitrid (Si₃N₄), Titancarbid (TiC), Wolframcarbid (WC) und/oder Aluminiumoxid (Al₂O₃).

### Analyse des NiP-Bads

Eine Voraussetzung für die kommerzielle galvanische Beschichtung ist die Möglichkeit der Analyse der Badzusammensetzung. Während die Nickel(II)-Konzentration über Titration messbar ist, und die Konzentration der Phosphorsäure und der Phosphonsäure über die Messung der Konzentration des Phosphats (PO₄³⁻) bzw. Phosphits (PO₃³⁻) mittels Ionenchromatographie möglich ist, ist die Bestimmung der Konzentration der Borsäure in dem angegebenen NiP-Bad schwieriger bzw. aufwändiger. Da eine Titration zur Bestimmung der Konzentration der Borsäure auf Grund der ähnlichen pks-Werte der Borsäure, Phosphorsäure und Phosphonsäure nicht bzw. nur schwierig möglich ist, muss die Bestimmung der Konzentration der Borsäure über andere Verfahren wie z.B. über AAS (Atomabsorptionsspektrometrie) oder für genaue Messungen über das teurere ICP-OES (Optische Emissionsspektrometrie mit induktiv gekoppeltem Plasma) erfolgen.

### Herstellung des NiP-Bads

### Beispiel VI

Als Beispiel wird die Herstellung eines NiP-Bads mit der folgenden Zusammensetzung beschrieben:
- 100 g/l Ni²⁺
- 64 g/l H₃PO₄
- 30 g/l H₃PO₃
- 35 g/l H₃BO₃
- 2,6 g/l Saccharin
pH-Wert = 1,8

### Schritt 1

Im ersten Schritt werden im Falle der optionalen Zugabe von Saccharin gemischt:
- 425,4 g/l Nickel(II)-sulfat-Hexahydrat in wässriger Lösung
- 2,6 g/l Saccharin
Das Nickel(II)-sulfat-Hexahydrat (NiSO₄ · 6 H₂O) in wässriger Lösung wird z.B. von der Fa. IPT International Plating Technologies GmbH, Stuttgart, als NDC Make Up & Maintenance angeboten. Dies ist eine Nickel(II)-sulfat-Hexahydrat-Lösung mit einer Konzentration von 114,5 g/l Nickel. Für die oben angegebene Menge des Nickel(II)-sulfat-Hexahydrats muss 0,675 I NDC Make Up & Maintenance zugegeben werden. Die angegebene Menge führt zu einer Konzentration von ca. 95 g/l Nickel(II).

### Schritt 2

Im zweiten Schritt werden dem Bad zugefügt:
- 44 ml/l Phosphorsäure 85%ig
- 30 g/l Phosphonsäure
- 35 g/l Borsäure
Die Phosphonsäure und die Borsäure sind Feststoffe, die als solche oder aber auch in Lösung zugesetzt werden können. Das Bad hat in diesem Zustand einen pH-Wert im Bereich von unter 1. Im Falle der Zugabe von Saccharin erfolgt diese bevorzugt in die Nickelsalzlösung und vor der Zugabe der Säuren.

### Schritt 3

Anschließend wird im dritten Schritt oder im ersten und/oder zweiten Schritt Nickelcarbonat (NiCO₃) hinzugefügt, bis der pH-Wert ungefähr auf 1,8 erhöht ist. Dies kann z.B. dadurch erfolgen, dass der pH-Wert während der Zugabe des Nickelcarbonats fortlaufend gemessen wird und die Zugabe gestoppt wird, sobald der gewünschte pH-Wert erreicht ist. Hierdurch wird zum einen zusätzliches Nickel zugeführt (ca. 5 g/l Ni²⁺), und zum anderen wird durch den erhöhten pH-Wert die Stromausbeute deutlich erhöht. Die Erhöhung des pH-Werts durch Hinzugabe von Nickelcarbonat funktioniert gut bis zu einem pH-Wert von ca. 2,2. Bei einem höheren pH-Wert kann im Bad Sättigung eintreten.

Die Erhöhung des pH-Werts erfolgt gemäß folgender Reaktionsgleichung:

2 H⁺ + NiCO₃ → CO₂ ↑ + H₂O + Ni²⁺

Das Kohlendioxid (CO₂) entweicht als Gas.

Die Erhöhung des pH-Werts kann z.B. auch durch Zugabe von Laugen (z.B. Natriumhydroxid (NaOH)) erfolgen. Die Verwendung von Nickelcarbonat zur Erhöhung des pH-Werts hat den Vorteil, dass keine Kationen zusätzlicher Elemente ins Bad kommen, sondern die ggf. durch die galvanische Abscheidung erniedrigte Konzentration des Nickel(II) wieder erhöht wird.

### Schritt 4

Im vierten Schritt oder im ersten, zweiten und/oder dritten Schritt wird das elektrolytische Bad mit VE-Wasser (vollentsalztem Wasser) bis zum gewünschten Volumen aufgefüllt.

Die Herstellung des NiP-Bads funktioniert z.B. gut bei einer Temperatur von ca. 40-65 °C, wobei dies keine absoluten Grenzen sind.

Naturgemäß sind im Rahmen der vorliegenden Erfindung vielfältige Abwandlungen und Modifikationen möglich.

Es sind z.B. auch andere Nickelsalze bzw. Kombinationen von Nickelsalzen möglich (z.B. Nickelsulfat und Nickelchlorid (NiCl₂)), wobei bevorzugt mindestens 50 % des Nickel(II) bei der Herstellung des Bads aus dem Nickelsulfat kommt, weiter bevorzugt mindestens 70 %.

Durch Wärmebehandlung des beschichteten Substrats (Tempern) kann eine weitere Erhöhung der Härte erreicht werden.

## Patentansprüche

1. Elektrolytisches Bad für die galvanische Abscheidung, welches in Lösung enthält:
a) Nickelsalz
b) Phosphorsäure
c) Phosphonsäure
d) Borsäure

2. Elektrolytisches Bad nach Anspruch 1,
welches in Lösung Phosphorsäure mit einer Konzentration im Bereich von 60-90 g/l enthält.

3. Elektrolytisches Bad nach Anspruch 1 oder 2,
welches in Lösung Phosphonsäure mit einer Konzentration im Bereich von 20-40 g/l enthält.

4. Elektrolytisches Bad nach einem der vorhergehenden Ansprüche,
welches in Lösung Borsäure mit einer Konzentration im Bereich von 30 - 40 g/l enthält.

5. Elektrolytisches Bad nach einem der vorhergehenden Ansprüche,
welches in Lösung Nickel(II) mit einer Konzentration im Bereich von 90 - 130 g/l enthält.

6. Elektrolytisches Bad nach einem der vorhergehenden Ansprüche,
welches in Lösung 0 - 4 g/l Saccharin enthält.

7. Elektrolytisches Bad nach einem der vorhergehenden Ansprüche, welches einen pH-Wert im Bereich von 1,6 bis 2,3 hat.

8. Elektrolytisches Bad nach einem der vorhergehenden Ansprüche,
bei welchem das Nickelsalz Nickelsulfat umfasst, und bei welchem das Nickel(II) im Bad zu über 50 % aus dem Nickelsulfat kommt.

9. Elektrolytisches Bad nach einem der vorhergehenden Ansprüche,
welches in Lösung Sulfat mit einer Konzentration im Bereich von 147 - 213 g/l aufweist.

10. Verfahren zur Herstellung eines elektrolytischen Bads, welches Verfahren die folgenden Schritte aufweist:
A) Ein Nickelsalz, Phosphorsäure, Phosphonsäure und Borsäure werden gemischt;
B) Nickelcarbonat wird hinzugefügt, um den pH-Wert zu erhöhen.

11. Verfahren nach Anspruch 10,
bei welchem der pH-Wert des Bads gemessen wird, und bei welchem zur Erhöhung des pH-Werts Nickelcarbonat hinzugefügt wird, bis ein vorgegebener pH-Wert erreicht ist, wobei der vorgegebene pH-Wert bevorzugt im Bereich von 1,6 bis 2,3 liegt.

12. Verwendung eines elektrolytischen Bads nach einem der Ansprüche 1 bis 9 zur galvanischen Abscheidung einer nickelhaltigen Schicht auf einem Werkstück.

## Claims

1. An electrolytic bath for electrodeposition, comprising in solution:
a) nickel salt
b) phosphoric acid
c) phosphonic acid
d) boric acid.

2. The electrolytic bath according to claim 1,
comprising in solution phosphoric acid with a concentration in the range of 60-90 g/l.

3. The electrolytic bath according to claim 1 or 2,
further comprising in solution phosphonic acid with a concentration in the range of 20-40 g/l.

4. The electrolytic bath according to one of the preceding claims,
further comprising in solution boric acid with a concentration in the range of 30-40 g/l.

5. The electrolytic bath according to one of the preceding claims,
further comprising in solution nickel(II) with a concentration in the range of 90-130 g/l.

6. The electrolytic bath according to one of the preceding claims,
further comprising in solution 0-4 g/l saccharine.

7. The electrolytic bath according to one of the preceding claims,
having a pH in the range from 1.6 to 2.3.

8. The electrolytic bath according to one of the preceding claims,
wherein the nickel salt comprises nickel sulfate and wherein more than 50% of the nickel(II) in the bath comes from the nickel sulfate.

9. The electrolytic bath according to one of the preceding claims,
further comprising in solution sulfate with a concentration in the range of 147-213 g/l.

10. A method for producing an electrolytic bath, the method comprising the steps of:
A) mixing a nickel salt, phosphoric acid, phosphonic acid, and boric acid; and
B) adding nickel carbonate to raise the pH.

11. The method according to claim 10,
wherein the pH of the bath is measured and wherein nickel carbonate is added to raise the pH until a predetermined pH is reached, the predetermined pH being situated preferably in the range from 1.6 to 2.3.

12. A use of an electrolytic bath according to one of claims 1 to 9 for electrodeposition of a nickel-containing layer onto a workpiece.

## Revendications

1. Bain électrolytique pour l'électrodéposition, lequel contient en solution :
a) un sel de nickel,
b) de l'acide phosphorique,
c) de l'acide phosphonique,
d) de l'acide borique.

2. Bain électrolytique selon la revendication 1,
lequel contient en solution de l'acide phosphorique dans une concentration comprise entre 60 et 90 g/l.

3. Bain électrolytique selon la revendication 1 ou 2,
lequel contient en solution de l'acide phosphonique dans une concentration comprise entre 20 et 40 g/l.

4. Bain électrolytique selon une des revendications précédentes,
lequel contient en solution de l'acide borique dans une concentration comprise entre 30 et 40 g/l.

5. Bain électrolytique selon une des revendications précédentes,
lequel contient en solution du nickel(II) dans une concentration comprise entre 90 et 13 0 g/l.

6. Bain électrolytique selon une des revendications précédentes,
lequel contient en solution de 0 à 4 g/l de saccharine.

7. Bain électrolytique selon une des revendications précédentes,
lequel a un pH compris entre 1,6 et 2,3.

8. Bain électrolytique selon une des revendications précédentes,
dans lequel le sel de nickel comprend du sulfate de nickel, et dans lequel le nickel(II) dans le bain vient à plus de 50 % du sulfate de nickel.

9. Bain électrolytique selon une des revendications précédentes,
lequel contient en solution du sulfate dans une concentration comprise entre 147 et 213 g/l.

10. Procédé de fabrication d'un bain électrolytique, lequel procédé présente les étapes suivantes :
A) un sel de nickel, de l'acide phosphorique, de l'acide phosphonique et de l'acide borique sont mélangés ;
B) du carbonate de nickel est ajouté pour élever le pH.

11. Procédé selon la revendication 10,
dans lequel le pH du bain est mesuré, et dans lequel du carbonate de nickel est ajouté pour élever le pH jusqu'à ce qu'un pH prédéfini soit atteint, le pH prédéfini étant de préférence compris entre 1,6 et 2,3.

12. Utilisation d'un bain électrolytique selon une des revendications 1 à 9 pour l'électrodéposition d'une couche contenant du nickel sur une pièce.
